# EUROPÄISCHE PATENTSCHRIFT

(11) **EP 0 651 827 B1**
(45) Veröffentlichungstag und Bekanntmachung des Hinweises auf die Patenterteilung: **29.05.1996**
(21) Anmeldenummer: 93915870.5
(22) Anmeldetag: 10.07.1993
(51) Int. Cl.: C14C 9/00

(54) **VERWENDUNG NICHTIONISCHER ORGANISCHER DIALKYLVERBINDUNGEN ZUR VERHINDERUNG VON FETTAUSSCHLAG AUF LEDER**
USE OF NON-IONIC ORGANIC DIALKYL COMPOUNDS TO PREVENT THE FORMATION OF FATTY SPEW ON LEATHER
UTILISATION DE COMPOSES DIALKYLES ORGANIQUES NON IONIQUES POUR EVITER LA FORMATION DE REPONSES GRASSES SUR LE CUIR

(30) Priorität: 18.07.1992 DE 4223704
(43) Veröffentlichungstag der Anmeldung: 10.05.1995
(73) Patentinhaber: Henkel Kommanditgesellschaft auf Aktien, 40191 Düsseldorf (DE)
(72) Erfinder: ZAUNS HUBER, Rudolf, D-40589 Düsseldorf (DE); RUSCHEINSKY, Emil, D-51381 Leverkusen (DE); WOLTER, Fredi, D-41189 Möchengladbach (DE)
(86) Internationale Anmeldenummer: EP9301807
(87) Internationale Veröffentlichungsnummer: WO9402649

(56) Entgegenhaltungen:
- WO-A-90/15127
- CH-B- 336 154
- DE-A- 2 250 866
- FR-A- 2 249 953
- GB-A- 2 163 451
- US-A- 3 749 669
- US-A- 3 770 372
- DATABASE WPI Derwent Publications Ltd., London, GB; AN 82-69374E & JP,A,57 111 361 (ASAHI PEN) 10. Juli 1982

## Beschreibung

### Gebiet der Erfindung

Die Erfindung betrifft die Verwendung spezieller Dialkylether zur Verhinderung von Fettausschlag auf Leder.

### Stand der Technik

Neben den Gerbstoffen sind Fettungsmittel die wichtigsten Hilfsmittel, um den Charakter von Leder zu prägen. Die Wirkung der Fettungsmittel kommt durch eine faserisolierende Schmierung und durch eine Hydrophobierung zustande. Durch Umhüllung der Lederfasern mit einem Fettfilm wird die gegenseitige Reibung verringert und demzufolge die Geschmeidigkeit und Dehnbarkeit des Gewebes verbessert. Das hat positive Auswirkungen auf die Reißfestigkeit des Leders, denn in einem dehnbaren Werkstoff richten sich viele Fasern bei Zugbeanspruchung in der Zugrichtung aus und setzen dann dem Zerreißen einen größeren Widerstand entgegen als dieselben Fasern innerhalb eines spröden Werkstoffes.

Als Lederfettungsmittel werden im allgemeinen pflanzliche und tierische Öle, Fette und Wachse eingesetzt, ferner die aus diesen Stoffen durch chemische Umwandlung gewonnenen Hydrolyse-, Sulfierungs-, Oxidations- und Härtungsprodukte und schließlich mineralische Fettungsmittel; im einzelnen:

Die verseifbaren Fette und Öle sowie die natürlichen Wachse und Harze gehören zu den Estern. Unter Ölen und Fetten werden dabei vom Lederfachmann Ester aus Glycerin und Fettsäuren bezeichnet, die bei Raumtemperatur fest bzw. flüssig sind. Zur Lederfettung werden dabei aus der Gruppe der tierischen Fette insbesondere Trane, Fischöl, Rindertalg und Rinderklauenöl, aus der Gruppe der pflanzlichen Fette Rizinusöl, Rüböl und Leinöl herangezogen. In Wachsen und Harzen sind die Fettsäuren statt mit Glycerin mit höhermolekularen Alkoholen verestert. Beispiele für Wachse sind Bienenwachs, chinesisches Wachs, Carnaubawachs, Montanwachs und Wollfett; zu den wichtigsten Harzen zählen Kolophonium, Juchtenöl und Schellack.

Durch chemische Umwandlung pflanzlicher und tierischer Fette erhält man Produkte, die wasserlöslich sind und die darüber hinaus in unterschiedlichem Maße emulgierend auf wasserunlösliche Fettstoffe wirken. Bekannt sind etwa die sulfierten wasserlöslichen Öle verschiedenster Art, die durch Oxidation veränderten Trane, die als Dégras oder Moellon bezeichnet werden, ferner die Seifen, die bei der hydrolytischen Spaltung natürlicher Fette entstehen, gehärtete Fette sowie schließlich freie Fettsäuren wie Stearinsäure als Einbrennfette. Die meisten tierischen und pflanzlichen Fette weisen eine gewisse Affinität zur Ledersubstanz auf, die durch die Einführung oder Freilegung hydrophiler Gruppen noch beträchtlich gesteigert wird.

Wichtig für die Lederherstellung sind weiter die mineralischen Fettungsmittel. Diese Kohlenwasserstoffe sind den natürlichen Fetten und Ölen in manchen Eigenschaften ähnlich, lassen sich jedoch nicht verseifen. Es handelt sich um Fraktionen der Erdöldestillation, die in flüssiger Form Mineralöl, in pastöser Form Vaseline und in fester Form Paraffin genannt werden.

In vielen Fällen bilden sich jedoch auf der Oberfläche der gegerbten und gefetteten Leder im Laufe der Zeit unerwünschte Flecken. Der Fachmann spricht in diesem Falle von "Fettausschlägen" (englisch: fatty spew). Fettausschläge entstehen vornehmlich auf chromgegerbten Ledern nach kürzerer oder längerer Lagerung als weißer, oft schleierartiger Belag, der nur einzelne Stellen oder auch die ganze Lederfläche bedeckt. Der Ausschlag ist auf ein Heraustreten von festen Fettstoffen aus dem Leder zurückzuführen. Er kann durch das an sich im Leder vorhandene Naturfett oder durch Fettstoffe verursacht sein, die erst im Zuge der Lederfettung der Leder einverleibt worden sind.

Zum Fetten von Leder benutzte Fettgemische neigen insbesondere dann zur Bildung von Ausschlag, wenn sie viel freie Fettsäuren enthalten. Freie Fettsäuren weisen im allgemeinen einen höheren Schmelzpunkt auf als ihre Glyceride. Die hydrolytische Spaltung von Fettstoffen bei der Lagerung des Leders erhöht entsprechend die Gefahr des Auftretens von Fettausschlägen (vergl. B. Kohnstein, Collegium 1913, 68; W.Fahrion, Chem. Umschau 1917, 29), doch brauchen solche Fettausschläge keineswegs nur aus freien Fettsäuren zu bestehen. Auch Oxyfettsäuren können zu Fettausschlägen Veranlassung geben (C.Rieß, Collegium 1926, 419).

Seifen und Lickerfette werden in Chromleder, besonders in nicht genügend entsäuertem Chromleder, unter Freisetzen von Fettsäuren gespalten. Sulfierte Öle und Fette weisen eine unterschiedlich starke Neigung zur Bildung von Fettausschlägen auf, die Ausschlagsneigung geht mit längerer Lebensdauer im allgemeinen zurück (A.Pankhurst, R.G.Mitton, R.F.Innes, N.Johnson, Journal of International Society of Leather Trades Chemists 1952, 379).

Fettausschläge treten umso leichter auf, je mehr das Leder zur Ausschlagsbildung neigende Fettstoffe enthält. Für den Umfang und die Zusammensetzung des Ausschlags sind Menge, Zusammensetzung und Lage des im Leder vorhandenen Fettgemisches aus Naturfett und Lickerfett maßgebend (vergl. O.Grimm, Österr. Lederzeitung 1954, 253). Locker strukturiertes Leder neigt weniger zur Ausschlagsbildung als Leder mit dichtem Fasergefüge. Fettausschläge werden bei niedrigen Temperaturen häufiger beobachtet als bei wärmeren Außentemperaturen.

Die kristallinen Fettausschläge entwickeln sich in den Haarlöchern und Drüsenkanälen, wobei zunächst kleine Kriställchen in der Tiefe gebildet werden, die allmählich als größere Fettkristalle das ganze Haarloch ausfüllen, über die Lederoberfläche hinausquellen und zu einem dichten Kristallfilm verfilzen. Alle Fette, die Stearin- oder Palmitinderivate enthalten, können kristalline Fettausschläge verursachen, mit zunehmender Konzentration wird die Ausschlagsgefahr vergrößert (vergl. O.Hagen, Schweiz. Ledertechn. Rundsch. 1949, 1).

Insbesondere neigen die sogenannten Neutralfette, d.h. solche zur Lederfettung geeigneten Substanzen, die keine ionischen Gruppen im Molekül enthalten, z.B. Fette, Wachse und Kohlenwasserstoffe, zur Bildung von Fettausschlägen. Besonders kritisch sind dabei diejenigen Neutralfette, die Stearin- und/oder Palmitinderivate darstellen, z.B. entsprechende Triglyceride. Ganz besondere Bedeutung kommt den Neutralfetten bei den sogenannten Licker-Verfahren chromgegerbter Leder zu. Ein Licker enthält üblicherweise etwa 20 bis 40 Gew.-% eines Emulgators und 60 bis 80 Gew.-% eines Neutralfettes. In der lederverarbeitenden Industrie ist es dabei eine weitverbreitete Praxis, solche Neutralfette zum Fetten der gegerbten Leder einzusetzen, die sich in einfacher Weise sulfatieren lassen. Setzt man etwa ein Triglycerid mit einer untergeordneten Menge an konzentrierter Schwefelsäure oder Oleum um, so läßt sich das dabei erhaltene Reaktionsgemisch direkt als Licker verwenden, da es einerseits einen Emulgator in Form des sulfatierten Triglycerids und andererseits das Neutralfett in Form des nicht umgesetzten Triglycerids enthält. In diesem Zusammenhang sei auch ausdrücklich auf den Beispielteil dieser Anmeldung verwiesen.

Neben dem Einsatz von Fettungsmitteln aus der Gruppe der Neutralfette spielen die im Leder bereits vorhandenen Naturfette eine große Rolle für das Auftreten von Fettausschlag.

Hautfett besteht aus einer Mischung unterschiedlich aufgebauter Lipide, deren Art und Mengenanteile in Tabelle 1 für einige wichtige Tierarten zusammengestellt ist (vergl. Martin Hollstein, "Bibliothek des Leders; Band 4: Entfetten, Fetten und Hydrophobieren bei der Lederherstellung"; S. 116-136). Tabelle 1 verdeutlicht, daß die Triglyceride die mengenmäßig bedeutendste Gruppe der Hautlipide darstellen. Dabei ist im Zusammenhang mit der Bildung von Fettausschlag aus der Sicht des Ledertechnikers besonders kritisch, daß diese Triglyceride vorwiegend auf Basis gesättigter Fettsäuren aufgebaut sind: Laurin-, Myristin-, Palmitin- und Stearinsäure sind typische Bausteine dieser Gruppe. Auch die Wachsester enthalten als Bausteine unter anderem diese hinsichtlich Fettausschlagsneigung besonders kritischen Fettsäuren.

**Tabelle 1:**

| **Zusammensetzung der Gesamtlipide der Haut verschiedener Tierarten (in % bezogen auf Gesamtlipid der frischen Haut)** | | | |
|---|---|---|---|
| Lipid | Tierart | | |
| | Rind | Ziege | Schaf |
| Triglyceride | 53 | 68 | 56 |
| Wachsester | 11 | 12 | 23 |
| Phospholipide | 1 | 8 | 6 |
| Cholesterin | 4 | 8 | 5 |
| freie Fettsäuren | 0 | 4 | 5 |
| Kohlenwasserstoffe | 1 | - | - |

Es ist daher klar, daß das im Leder an sich schon vorhandene Naturfett ein ständiges latentes Potential für die Bildung von Fettausschlag darstellt. Bekannt ist darüber hinaus die Tatsache, daß der Naturfettgehalt der Rohware in den letzten 10 Jahren konstant hoch geblieben ist. Der Grund ist nach Angaben von Ernst Pfleiderer in den veränderten Aufzucht- und Fütterungsmethoden bei der Viehhaltung zu sehen; der gestiegene Fettgehalt von Großhautprovinienzen, Kalbfellen und Schweinshäuten wird seit Jahren von der lederverarbeitenden Industrie beklagt (vergl. Das Leder, 1983 [34] 181-185).

Die Aussagen von Pfleiderer konnten in eigenen sondierenden Untersuchungen auf geäscherten und gespaltenen Rindernarbenblößen bestätigt werden. In den Bauchteilen wurden dabei Naturfettanteile von bis zu 8% und mehr gefunden.

Leder mit hohem Naturfettgehalt erfordert daher spezielle Maßnahmen, um die Neigung zur Bildung von Fettausschlägen zu unterdrücken. Beispielsweise ist es möglich und in der Praxis durchaus üblich, die Leder entsprechend zu entfetten, was jedoch einen speziellen Arbeitsgang erfordert. Andere Möglichkeiten sind für die Praxis fast bedeutungslos.

Fettauschläge, die sich durch ihr Verschwinden beim Erwärmen mittels eines brennenden Streichholzes eindeutig von Mineralausschlägen unterscheiden lassen, können z.B. durch Abreiben des Leders mit einem benzingetränkten Lappen entfernt werden; um eine anschließends erneute Bildung von Ausschlag zu verhindern, ist empfohlen worden, den Narben mit einem neutralen Mineralöl abzuölen (vergl. F.Stather, "Gerbereichemie und Gerbereitechnologie", Berlin 1967, S. 740). Über die Verwendung einer Mischung aus Holzstaub, Wasser, Hexan und Tetrachlormethan zur Entfernung von Fettausschlag berichten A.Gluszcak und K.J.Bienkiewicz (vergl. Przegl. Skorzany 1985, 40(11-12), 232; zitiert nach Chem. Abstracts 105(6):45160e).

Die innerhalb eines Zeitraums von zwei bis vier Wochen beobachtete Bildung von Fettausschlag auf handelsüblichem Bekleidungs- und Handschuhleder konnte durch die Verwendung von Glutaraldehyd bei der Gerbung oder durch Verwendung eines Mineralöl-haltigen Lickers verhindert werden (vergl. A.Gluszcak, K.J.Bienkiewicz, Przegl. Skorzany 1985, 40(11-12), 232; zitiert nach Chem. Abstracts 105(6):45160e). Die Methode von Gluszcak und Bienkiewicz hat jedoch den Nachteil, auf eine spezielle Gerbmethode beschränkt zu sein; sie berührt jedoch nicht chromgegerbte Leder, die nach wie vor den weitaus größten Anteil aller Leder des Marktes darstellen.

Da im Zuge der Lederverarbeitung jedoch nach dem Gerben ohnehin als nahezu obligatorischer Arbeitsgang eine Fettung erforderlich ist, um die angestrebten Produkteigenschaften zu erreichen, ist es in der Praxis üblich geworden, mit speziellen synthetischen Fettungsmitteln zu arbeiten, deren Neigung zur Bildung von Fettausschlag gering ist.

Eine in dieser Hinsicht üblicherweise eingesetzte Klasse von Fettungsmitteln sind halogenierte Verbindungen wie Chlorkohlenwasserstoffe. Die steigenden ökologischen und toxikologischen Anfoderungen an Mittel, die in die Umwelt gelangen, bzw. mit denen der Verbraucher in Berührung kommt, machen jedoch diese Substanzklasse zunehmend unattraktiv. Die Verwendung von Chlorparaffinen als Additive zu Fettlicker-Emulsionen, um die Ausschlagsbildung auf chromgegerbtem Schweinelder zu verhindern beschreibt z.B. J.Golonka (Przegl. Skorzany 42(2), 35; zitiert nach Chem. Abstracts 107(18):156865z).

Die aus dem Stand der Technik bekannten Methoden zur Verhinderung von Fettausschlag vermögen deshalb insgesamt nicht zu befriedigen.

Aus dem geschilderten Kontext heraus ist klar, daß die Lederindustrie einen ständigen Bedarf an Additiven bzw. Fettungsmitteln hat, die Fettausschlag auf wirksame Weise verhüten und um dadurch die Palette der handelsüblichen Produkte zu ergänzen und flexibel auf die sich ändernden Anforderungen des Marktes reagieren zu können. Insbesondere besteht ein Bedarf an ökologisch bzw. toxikologisch unbedenklichen Additiven und Fettungsmitteln, die bei ihrer Anwendung nicht zu einer unerwünschten Bildung von Fettausschlag führen.

### Beschreibung der Erfindung

Es wurde nun gefunden, daß bestimmte Verbindungen der allgemeinen Formel (II) die oben genannten Forderungen in jeder Hinsicht ausgezeichnet erfüllen und in vorteilhafter Weise als Fettauschlag verhütende Additive bei der Fettung von Leder eingesetzt werden können.

Gegenstand der vorliegenden Erfindung ist daher die Verwendung von Dialkylethern der allgemeinen Formel (II)

R³-0-R⁴ (II)

worin die Reste R³ und R⁴ unabhängig voneinander eine Alyklgruppe mit 1 bis 32 und insbesondere 7 bis 22 C-Atomen bedeuten, wobei die Alkylgruppen gesättigt oder ungesättigt, geradkettig oder verzweigt sein können, mit der Maßgabe, daß die Gesamtzahl der C-Atome pro Ethermolekül im Bereich von 14 bis 36 liegt und wobei die Dialkylether einen Stockpunkt unterhalb von 6 °C aufweisen zur Verhinderung von Fettausschlag auf Leder.

Ein weiterer Gegenstand der Erfindung sind Fettausschlag verhütende Zusammensetzungen enthaltend ein Fettungsmittel und ein Fettausschlag verhütendes Additiv, wobei das Additiv ein Dialkylether der allgemeinen Formel (II)

R³-0-R⁴ (II)

ist, worin die Reste R³ und R⁴ unabhängig voneinander eine Alyklgruppe mit 1 bis 32 und insbesondere 7 bis 22 C-Atomen bedeuten, wobei die Alkylgruppen gesättigt oder ungesättigt, geradkettig oder verzweigt sein können, mit der Maßgabe, daß die Gesamtzahl der C-Atome pro Ethermolekül im Bereich von 14 bis 36 liegt und wobei der Stockpunkt des Dialkylethers unterhalb von 6 °C liegt.

Bevorzugt sind dabei diejenigen Zusammensetzungen, bei denen das Fettungsmittel ein Neutralfett ist. Unter Neutralfett ist dabei im Sinne der in der Ledertechnik üblichen Nomenklatur jede fettende und schwer wasserlösliche Substanz zu verstehen. Beispiele für Neutralöle sind Triglyceride, Alkane und Fettsäuren.

Ein weiterer Gegenstand der Erfindung ist ein Verfahren zum Fetten von Leder, wobei man gegerbtes Leder mit einem Fettungsmittel und einem Fettausschlag verhütenden Additiv behandelt, wobei man als Additiv einen Dialkylether der allgemeinen Formel (II)

R³-0-R⁴ (II)

einsetzt, worin die Reste R³ und R⁴ unabhängig voneinander eine Alyklgruppe mit 1 bis 32 und insbesondere 7 bis 22 C-Atomen bedeuten, wobei die Alkylgruppen gesättigt oder ungesättigt, geradkettig oder verzweigt sein können, mit der Maßgabe, daß die Gesamtzahl der C-Atome pro Ethermolekül im Bereich von 14 bis 36 liegt, wobei der Dialkylether einen Stockpunkt unterhalb von 6 °C aufweist.

In einer bevorzugten Ausführungsform des erfindungsgemäßen Verfahrens wird als Fettungsmittel ein Neutralfett eingesetzt. Das erfindungsgemäße Verfahren eignet sich insbesondere zur Fettung chromgegerbter Leder.

Die praktische Durchführung des Fettungsprozesses geschieht in an sich üblicher Weise. Dabei muß im Zuge des Fettungsprozeßes das Fett in die zwischen den Lederfasern und den Fibrillen liegenden Kapillarräume transportiert werden und Fasern und Fibrillen müssen möglichst gleichmäßig mit einem Fettfilm umhüllt werden. Der Fettungsprozeß wird, abgesehen von der Methode des Einbrennens, stets an feuchtem Leder durchgeführt, weil in feuchtem Zustand die Lederfasern durch Wasser voneinander getrennt sind. Das Fett dringt dann zwar langsam, jedoch sehr gleichmäßig in das feuchte Leder ein.

Die Menge der im Leder abgelagerten Fettstoffe unterliegt an sich keinen besonderen Beschränkungen und richtet sich im wesentlichen nach der jeweiligen Art des Leders. Beispielsweise enthalten pflanzlich gegerbte Bodenleder und Brandsohlenleder nur wenig Fett (ca. 0,5-2%), pflanzlich gegerbte Fahlleder 15-23%, Treibriemenleder 5-20%, Geschirrleder und manche technische Spezialleder 25% und mehr. Chromgare Oberleder enthalten meist nur 2-6% Fett, chromgare Bekleidungsleder etwas mehr (4-10%), Waterproofleder etwa 15-21%.

Die praktische Durchführung der Lederfettung kann durch einfaches Abölen des feuchten Leders vor dem Trocknen erfolgen, ferner durch Schmieren des feuchten Leders auf der Tafel ("Kaltfettung"), durch Fetten des feuchten Leders im Walkfaß ("Warmfettung"), durch Einbrennen des trockenen Leders und durch Behandlung des feuchten Leders mit einer wäßrigen Fettemulsion, dem sogenannten Fettlickern. Das letztgenannte Verfahren spielt insbesondere bei chromgegerbten Ledern eine große Rolle. Es ist daher im Rahmen der vorliegenden Erfindung die bevorzugte Form der Lederfettung.

Die Herstellung der Verbindungen (II) erfolgt nach an sich bekannten Syntheseverfahren der organischen Chemie. Sie sind darüber hinaus in großer Vielfalt kommerziell erhältlich.

Das Ausmaß der Unterdrückung von Fettausschlag durch die Verbindungen (II) ist gegenüber dem genannten Stand der Technik originell und neuartig. Die Wirksamkeit der erfindungsgemäßen Verbindungen beruht dabei nicht auf einzelnen Parametern wie etwa dem Stockpunkt, sondern ergibt sich vielmehr erst durch die Kombination aller Merkmale. In diesem Zusammenhang sei explizit auf Tabelle 3 des Beispielteils verwiesen.

Die einsetzbaren Anteile der erfindungsgemäßen Verbindungen (II) oder deren Gemische in Fettungsmitteln bewegen sich von 5 bis 70 Gewichtsprozent, bevorzugt von 5 bis 30 Gew.-%, bezogen auf die gesamte Mischung.

Die folgenden Beispiele sollen den Gegenstand der Erfindung erläutern und sind nicht einschränkend aufzufassen.

### Beispiele

### 1. Verwendete Substanzen

Die unter Nr. 2 und Nr.3 beschriebenen Beispiele und Vergleichsbeispiele wurden auf Basis handelsüblicher Produkte durchgeführt, die in Tabelle 1 zusammengestellt sind:

**Tabelle 1:**

| Bezeichnung | chemische Konstitution | AS¹⁾ (%) | Handelsprodukt der Firma |
|---|---|---|---|
| Chromosal B | basisches Chromsulfat | 33 | Bayer AG |
| Pellutax AW | aromatisches Sulfosäure-Kondensationsprodukt | 98 | BASF |
| Coratyl G | Na-Al-Silikat | 100 | Henkel |
| Sella Echtschwarz FN | Schwarzfarbstoff | 100 | Ciba Geiby |
| Drasil ANG | Polymergerbstoff | 40 | Henkel |
| Pellutax SWLF | aromatisches Sulfonsäure-Kondensationsprodukt | 100 | BASF |

| | | | |
|---|---|---|---|
| 1) AS = Aktivsubstanz | | | |

### 2. Vorbereitung der Leder

Für sämtliche Versuche wurde chromgegerbtes Rindoberleder (wet-blue) mit einer Stärke von 1,7 mm eingesetzt. Die einzelnen Arbeitsschritte können der Tabelle 2 entnommen werden. Dabei betrug der pH-Wert der Flotte zu Beginn 3,8. Alle %-Angaben der Tabelle 2 beziehen sich auf das Falzgewicht.

**Tabelle 2:**

| Arbeitsgang | % | Produkt/Bemerkungen | °C | Laufzeit |
|---|---|---|---|---|
| Waschen | 200 | Wasser | 40 | 10 min |
| | | Flotte ablassen | | |
| Nachgerbung | 100 | Wasser | 40 | |
| | 3 | Chromosal B | | |
| | 3 | Pellutax AW | | |
| | 1,5 | Coratyl G | | 45 min |
| | | Flotte ablassen | | |
| Färbung | 100 | Wasser | 40 | |
| | 1 | Sella Echtschwarz FN | | 30 min |
| | + 3 | Drasil ANG | | 15 min |
| | + 3 | Pellutax SWLF | | 30 min |
| | | Flotte ablassen | | |
| Fettung¹⁾ | 100 | Wasser | 50 | |
| | 15 | Fettungsmittel | | |
| | 5 | Additiv | | 45 min |
| | + 0,7 | Ameisensäure | | 30 min |
| Leder über Nacht auf Bock, ausrecken, Vakuumtrocknen bei 70 °C (2 min), Hängetrocknen, aufeuchten, Stollen | | | | |

| | | | | |
|---|---|---|---|---|
| 1) Als Fettungsmittel wurde stets sulfatiertes Palmöl eingesetzt; dieses wurde in üblicher Weis erhalten durch Umsetzung von 100 Gew.-Teilen Palmöl (Jodzahlbereich: 41-50; C-Kettenverteilung: C16 = 45-54%; C18 = 5-10%) mit 18 Gew.-Teilen konz. Schwefelsäure. Das Fettungsmittel wurde zunächst mit dem jeweiligen Additiv (vergl. Tabelle 3) gemischt und dieses Gemisch in Wasser emulgiert. | | | | |

### 3. Beurteilung auf Fettausschläge

Die gemäß Nr.2 vorbehandelten Leder wurden auf ihre Neigung zur Bildung von Fettausschlägen geprüft. Die dabei verwendete Methode ist eine Modifizierung des Verfahrens von H.A.Ollert (vergl. "Das Leder" 1989, S. 256). Die von Ollert angegebene gute Korrelation der Versuchsergebnisse mit den Ergebnissen langfristiger Lagerung konnte in eigenen Untersuchungen bestätigt werden. Insbesondere zeigte sich, daß die gute Wirkung von aus dem Stand der Technik bekannten Mitteln wie Chlorparaffinen in dem Test erfaßt und bestätigt wird.
Im einzelnen:

Das jeweils zu prüfende (gemäß Nr.2 vorbehandelten) Leder wurde - ohne zu klimatisieren - kreisförmig ausgestanzt (Durchmesser: 155 mm). Anschließend wurde mit diesen Lederscheiben die Öffnung eines mit 300 ml Leitungswasser gefüllten 1-l-Planschliffbechers (Außendurchmesser: 155 mm) abgedeckt, wobei die Narbenseite oben (außen) lag. Das Leder wurde mit einem Spannring fixiert und anschließend das Wasser zum Sieden erhitzt und 2 Minuten bei Siedetemperatur gehalten. Auf diese Weise wurde das vorbehandelte Leder einer definierten thermischen Belastung ausgesetzt, wobei Wasserdampf aus den Narben austrat. Anschließend wurde der Spannring entfernt, die den Planschliffbecher abdeckende Lederscheibe abgenommen und das Wasser ausgegossen. Die beim Ausgießen des Wassers an den Gefäßwänden haften gebliebenen Wassertropfen wurden dabei im Gefäß belassen, d.h. das Glas wurde nicht zusätzlich getrocknet. Das durch die geschilderte Dampfbehandlung noch feuchte Leder wurde nun unmittelbar in den Planschliffbecher überführt und dieser mit einer Glasscheibe abgedichtet. Die Leder wurden anschließend 5 Tage bei einer Temperatur von 25 °C in dem verschlossenen Becher gelagert. Nach dieser Zeit wurde das Leder visuell auf Fettausschlag geprüft.

Die Versuche wurden bezüglich jedes Additivs 10-mal wiederholt. Die Ergebnisse sind in Tabelle 3 zusammengestellt.

Es zeigte sich, daß bei Verwendung des reinen Fettungsmittels (Vergleich V1) 80% der Leder Fettausschlag aufwiesen.

Die Beispiele auf Basis der erfindungsgemäßen Additive (Versuche B4 und B5) waren dagegen frei von Fettausschlägen.

**Tabelle 3:**

| Versuch | Additiv | Anzahl der Leder | |
|---|---|---|---|
| | | mit Fettausschlag | ohne Fettausschlag |
| V1 | - | 8 | 2 |
| V5 | Chlorparaffin^{b)} | 0 | 10 |
| B4 | Di-n-Octylether | 0 | 10 |
| B5 | Di-2-Ethylhexylether | 0 | 10 |
| a) Leder verharzt | | | |

| | | | |
|---|---|---|---|
| b) aus dem Stand der Technik bekanntes, wegen seines Halogengehalts jedoch zu substituierendes Mittel | | | |

## Patentansprüche

1. Verwendung von Dialkylethern zur Verhinderung von Fettausschlag auf Leder, **dadurch gekennzeichnet,** daß man bei der Fettung von Leder Dialkylether der allgemeinen Formel (II)
R³-O-R⁴ (II)
worin die Reste R³ und R⁴ unabhängig voneinander eine Alyklgruppe mit 1 bis 32 und insbesondere 7 bis 22 C-Atomen bedeuten, wobei die Alkylgruppen gesättigt oder ungesättigt, geradkettig oder verzweigt sein können, mit der Maßgabe, daß die Gesamtzahl der C-Atome pro Ethermolekül im Bereich von 14 bis 36 liegt, einsetzt, die einen Stockpunkt unterhalb von 6 °C aufweisen.

2. Fettausschlag verhütende Zusammensetzung enthaltend ein Fettungsmittel und ein Fettausschlag verhütendes Additiv, **dadurch gekennzeichnet,** daß das Additiv ein Dialkylether der allgemeinen Formel (II)
R³-O-R⁴ (II)
ist, worin die Reste R³ und R⁴ unabhängig voneinander eine Alkylgruppe mit 1 bis 32 und insbesondere 7 bis 22 C-Atomen bedeuten, wobei die Alkylgruppen gesättigt oder ungesättigt, geradkettig oder verzweigt sein können, mit der Maßgabe, daß die Gesamtzahl der C-Atome pro Ethermolekül im Bereich von 14 bis 36 liegt, und wobei der Stockpunkt des Dialkylethers unterhalb von 6 °C liegt.

3. Zusammensetzung nach Anspruch 4, wobei das Fettungsmittel ein Neutralfett ist.

4. Verfahren zum Fetten von Leder, wobei man gegerbtes Leder mit einem Fettungsmittel und einem Fettausschlag verhütenden Additiv behandelt, **dadurch gekennzeichnet,** daß man als Additiv einen Dialkylether der allgemeinen Formel (II)
R³-O-R⁴ (II)
worin die Reste R³ und R⁴ unabhängig voneinander eine Alyklgruppe mit 1 bis 32 und insbesondere 7 bis 22 C-Atomen bedeuten, wobei die Alkylgruppen gesättigt oder ungesättigt, geradkettig oder verzweigt sein können, mit der Maßgabe, daß die Gesamtzahl der C-Atome pro Ethermolekül im Bereich von 14 bis 36 liegt,
mit einem Stockpunkt unterhalb von 6 °C einsetzt.

5. Verfahren nach Anspruch 4, wobei man als Fettungsmittel überwiegend ein Neutralfett einsetzt.

6. Verfahren nach Anspruch 4 oder 5, wobei man chromgegerbtes Leder einsetzt.

## Claims

1. The use of dialkyl ethers for preventing fatty spew on leather, characterized in that dialkyl ethers with a pour point below 6°C which correspond to general formula (II):
R³-O-R⁴ (II)
in which R³ and R⁴ independently of one another represent an alkyl group containing 1 to 32 and, more particularly 7 to 22 carbon atoms, the alkyl groups optionally being saturated or unsaturated, linear or branched, with the proviso that the total number of carbon atoms per ether molecule is in the range from 14 to 36,
are used in the oiling of leather.

2. A fatty spew inhibiting composition containing an oiling component and a fatty spew inhibiting additive, characterized in that the additive is a dialkyl ether with a pour point below 6°C which corresponds to general formula (II):
R³-O-R⁴ (II)
in which R³ and R⁴ independently of one another represent an alkyl group containing 1 to 32 and, more particularly 7 to 22 carbon atoms, the alkyl groups optionally being saturated or unsaturated, linear or branched, with the proviso that the total number of carbon atoms per ether molecule is in the range from 14 to 36.

3. A composition as claimed in claim 4, characterized in that the oiling component is a neutral fat.

4. A process for oiling leather in which tanned leather is treated with an oiling component and a fatty spew inhibiting additive, characterized in that the additive is a dialkyl ether with a pour point below 6°C which corresponds to general formula (II) :
R³-O-R⁴ (II)
in which R³ and R⁴ independently of one another represent an alkyl group containing 1 to 32 and, more particularly 7 to 22 carbon atoms, the alkyl groups optionally being saturated or unsaturated, linear or branched, with the proviso that the total number of carbon atoms per ether molecule is in the range from 14 to 36.

5. A process as claimed in claim 4, characterized in that a neutral fat is predominantly used as the oiling component.

6. A process as claimed in claim 4 or 5, characterized in that chrome-tanned leather is used.

## Revendications

1. Utilisation de dialkyléthers pour empêcher des ressuages gras sur le cuir, caractérisée en ce qu'on utilise lors du graissage des cuirs des dialkyléthers de la formule générale (II) :
R³-O-R⁴ (II)
dans laquelle les radicaux R3 et R4 représentent indépendamment l'un de l'autre un groupe alkyle ayant de 1 à 32 et en particulier 7 à 22 atomes de C, les groupes alkyle pouvant être saturés ou non saturés, à chaîne droite ou ramifiés, sous réserve que le nombre total des atomes de C par molécule se situe dans la zone de 14 à 16, dialkyléthers qui ont un point de solidification inférieur à 6°C.

2. Composition empêchant les ressuages gras qui contient un agent de graissage et additif empêchant les ressuages gras, caractérisée en ce que l'additif est un dialkyléther de formule générale (II):
R³-O-R⁴ (II)
dans laquelle les radicaux R³ et R⁴ représentent indépendamment l'un de l'autre un groupe alkyle ayant 1 à 32 et en particulier 7 à 22 atomes de C, les groupes alkyle pouvant être saturés ou non saturés, à chaîne droite ou ramifiés, sous réserve que le nombre total d'atomes C par molécule d'éther se situe dans la zone de 14 à 36, et que le point de solidification du dialkyléther est inférieur à 6°C.

3. Composition selon la revendication 2 dans laquelle l'agent de graissage est une graisse neutre.

4. Procédé de graissage du cuir, dans lequel on traite du cuir tanné avec un agent de graissage et un additif empêchant les ressuages gras, caractérisé en ce qu'on met en oeuvre comme additif un dialkyléther ayant un point de solidification inférieur à 6°C et de formule générale (Il) :
R³-O-R⁴ (II)
dans laquelle les radicaux R³ et R⁴ représentent indépendamment l'un de l'autre un groupe alkyle ayant de 1 à 32 et en particulier 7 à 22 atomes de C, les groupes alkyle pouvant être saturés ou non saturés, à chaîne droite ou ramifiés, sous réserve que le nombre total des atomes C par molécule d'éther se situe dans la zone de 14 à 36.

5. Procédé selon la revendication 4, dans lequel on met en oeuvre comme agent de graissage principalement une graisse neutre.

6. Procédé selon les revendications 4 ou 5, dans lequel on met en oeuvre du cuivre tanné au chrome.
